# EUROPÄISCHE PATENTSCHRIFT

(11) **EP 2 356 262 B1**
(45) Veröffentlichungstag und Bekanntmachung des Hinweises auf die Patenterteilung: **09.03.2016**
(21) Anmeldenummer: 09763823.3
(22) Anmeldetag: 16.11.2009
(51) Int. Cl.: C21D 8/10, C21D 9/08, C22C 38/02, C22C 38/04

(54) **VERFAHREN UND VORRICHTUNG ZUR HERSTELLUNG VON STAHLROHREN MIT BESONDEREN EIGENSCHAFTEN**
METHOD AND APPARATUS FOR PRODUCING STEEL PIPES HAVING PARTICULAR PROPERTIES
PROCÉDÉ ET DISPOSITIF POUR FABRIQUER DES TUBES EN ACIER AUX PROPRIÉTÉS PARTICULIÈRES

(30) Priorität: 20.11.2008 AT 18142008
(43) Veröffentlichungstag der Anmeldung: 17.08.2011
(62) Teilanmeldung aus: 13187253.3
(73) Patentinhaber: Voestalpine Tubulars Gmbh & Co Kg, 8652 Kindberg-Aumühl (AT)
(72) Erfinder: KLARNER, Jürgen, A-8662 Mitterdorf (AT)
(74) Vertreter: Wildhack, Andreas
(86) Internationale Anmeldenummer: PCT/AT2009/000439
(87) Internationale Veröffentlichungsnummer: WO 2010/057235

(56) Entgegenhaltungen:
- EP-A1- 1 516 934
- WO-A1-98/38345
- WO-A2-2007/113642
- JP-A- 54 037 011
- JP-A- H11 172 336
- US-A- 3 507 712
- US-A- 5 186 769
- US-A- 5 653 937
- US-A1- 2007 181 234
- US-B1- 6 245 290
- US-B2- 7 018 488

## Beschreibung

Die Erfindung befasst sich mit einem Verfahren zur Herstellung von Rohren aus Stahl mit erhöhter Festigkeit und verbesserter Zähigkeit des Werkstoffes.

Bei einer Fertigung von Nahtlosrohren können die Eigenschaften des Werkstoffes der Rohrwand örtlich und losbezogen erhebliche Unterschiede aufweisen. Diese Eigenschaftsunterschiede beruhen zumeist auf einer ungleichen Gefügestruktur und auf einer ungünstigen Stahlzusammensetzung bzw. einem erhöhten Anteil an Begleit- und Verunreinigungselementen.

Für hochbeanspruchte Rohre soll aus obigen Gründen eine den Anforderungen entsprechende Gefügestruktur mit in engen Grenzen gegebener Gleichmäßigkeit über die Rohrlänge sowie koaxial in der Rohrwand und eine von schädlichen Elementen freie Werkstoffzusammensetzung gegeben sein.

Rohre mit einer Länge von 7m und größer und einem Außendurchmesser von kleiner 200mm bei einer Wandstärke von unter 25mm lassen sich nur mit hohem Aufwand einer Wärmebehandlung unterwerfen, die ein gleichmäßig feines Gefüge mit gewünschter Struktur über das gesamte Rohrvolumen erbringt und ein Verbiegen senkrecht zur Längsrichtung minimiert.

Es sind Verfahren bekannt, bei welchen ein Rohr um dessen Achse gedreht und an der Außen- und/oder Innenoberfläche gekühlt wird. Derartige Wärmebehandlungsverfahren setzen jedoch eine etwa gleich hohe Temperatur des Werkstoffes über die Rohrlänge voraus, um einen homogenen Gefügeaufbau in der Wandung zu erreichen.

Die EP 0 972 087 A1 bezieht sich auf einen hochfesten Stahl mit hoher Zähigkeit in Dickenrichtung und mit hervorragenden Eigenschaften einer Schweißverbindung, wobei der Stahl eine Zugfestigkeit von mindestens 900 MPa aufweist.

Das Herstellverfahren gemäß dieser Druckschrift sieht ein Wärmen einer Bramme auf Verformungstemperatur (950°C - 1250°C) vor, um Niob in den Zustand einer festen Lösung zu bringen. Ferner erfolgt ein Warmwalzen der Bramme mit einer Verformung von mindestens 25% bei einer Temperatur von 950°C - 700°C (Ar₃), ein Abkühlen des Bleches mit einer Kühlrate von mindestens 10°C/sec bis 45°C/sec im Blechzentrum auf unter 450°C bis Raumtemperatur zur Umwandlung des Gefüges in Martensit. Zur Erhöhung der Zähigkeit oder Verlässlichkeit des Stahles wird eine Anlassbehandlung des Stahlbleches bei einer Temperatur unterhalb von 675°C vorgenommen.

Aus der US 5,186,769 ist die thermomechanische Formung von Rohren durch Reduzierwalzen bekannt bei Temperaturen zwischen Tnᵣ und Ar₃ gefolgt von einem Besprühen mit Wasser mit einer Abkühlungsrate von 3 bis 5°C/s.

Die Erfindung setzt sich nun zum Ziel, ein Verfahren anzugeben, mit welchem während der Herstellung eines Rohres durch Warmumformen, insbesondere durch Streckreduzieren, nachgeordnet eine Behandlung desselben erfolgt, welche eine Erhöhung der Festigkeit und eine Verbesserung der Zähigkeit des Rohrwerkstoffes bewirkt.

Das Ziel wird mit einem gattungsgemäßen Verfahren mit den Merkmalen des Patentanspruches 1 erreicht.
Nach dem erfindungsgemäßen Verfahren können besonders hohe und gleichmäßige mechanische Werkstoffwerte, insbesondere Zähigkeitswerte, erstellt werden, wenn der Beginn der Schnellabkühlung der Rohraußenoberfläche bei einer Temperatur von unter 950°C erfolgt.

Für eine integrierte Anlassbehandlung kann weiters von Vorteil sein, wenn nach der Schnellabkühlung bei einer weiteren Abkühlung des Rohres an Luft eine gezielte Rückwärmung des Rohrwand-Oberflächenbereiches erfolgt.

Das Verfahren dient für eine Herstellung von nahtlosen Rohren mit einer Länge von größer als 7m, insbesondere bis 200m, einem Außendurchmesser von größer 20mm, jedoch kleiner 200mm, einer Wandstärke von größer 2.0mm, jedoch kleiner 25mm und es kann mit erheblichem Vorteil die erhöhte Rohrgüte eine Vorratshaltung verringern und Schadensfälle durch Bruch mit erheblichen Reparaturkosten minimieren.

Bei einem eingeschränkten Kohlenstoffgehalt können in günstiger Weise hinsichtlich einer homogenen hohen Rohrgüte mindestens ein Element des Stahles Gehalte in Gew.-% von:

| | | | |
|---|---|---|---|
| Kohlenstoff (C) | 0.05 | bis | 0.35 |
| Phosphor (P) | | max | 0.015 |
| Schwefel (S) | | max | 0.005 |
| Chrom (Cr) | | max | 1.0 |
| Titan (Ti) | | max | 0.02 |
| Zinn (Sn) | | max | 0.08 |
| Calcium (Ca) | | max | 0.005 |

aufweisen.

Eine Vorrichtung zur Herstellung von Rohren aus Stahl mit erhöhter Festigkeit und verbesserter Zähigkeit des Werkstoffes durch Schnellabkühlung nach dem Verformen bestehend aus einer Einrichtung zur Kühlmittelbeaufschlagung einer Rohroberfläche zu erstellen, zeigt vorteilhafterweise in Walzrichtung nach dem letzten Verformungsgerüst eine schaltbare Durchgangs-Kühlstrecke mit einer Vielzahl von konzentrisch um das Walzgut angeordneten, in Längsrichtung unterschiedlich positionierbaren Verteilerringen für das Kühlmedium jeweils mit mindestens 3, jeweils im Wesentlichen zur Axe gerichteten Düsen, wobei jeder Verteilerring oder jede Gruppe derselben durchsatzgeregelt mit dem Kühlmedium anspeisbar ist.

Mit Vorteil ist es bei dieser Vorrichtung möglich, Rohre mit einer unterschiedlich großen Längserstreckung und mit unterschiedlichen Durchmessern und Wandstärken einer gezielten Wärmebehandlung aus der Walzhitze zu unterwerfen, wobei derart eine gewünschte Gefügestruktur, welche über die Rohrlänge gleichmäßig dargestellt ist, erhalten werden kann.

Als besonders günstig betreffend die Gleichmäßigkeit des Vergütungsgefüges sowohl umfänglich als auch in Längsrichtung der Rohrwandung hat sich ergeben, wenn die Düsen jeweils einen sich in Sprührichtung erweiternden, pyramidenförmigen Kühlmittelstrom erstellen.

Der Kühlmittelstrom kann dabei jeweils als Sprühstrom von Kühlmittel, zumeist Wasser, und/oder als Sprühnebelstrom aus Kühlmittel und Luft und/oder als Gasstrom ausgebildet sein.

Vorteilhafte Ergebnisse betreffend eine gleichmäßig hohe Rohrgüte konnten auch erreicht werden, wenn der Kühlmittelstrom eine rechteckige Querschnittsform aufweist und die längere Axe des Rechteckes schräg zur Rohrachse gerichtet ist. Vorteilhaft sind eine Schaltbarkeit und eine Durchsatzregelbarkeit der Kühlmittelströme in der Durchgangskühlstrecke.

Wenn eine Zufuhr von Kühlmedium zur Durchgangskühlstrecke in Abhängigkeit von der Position der Rohrenden in dieser schaltbar ist, kann in günstiger Weise ein Eindringen von Kühlmedium in das Rohrhohl vermieden werden, wodurch eine im Querschnitt im Wesentlichen einseitige Innenkühlung vermieden und eine Verbiegung sowie ungleiche Gefügestrukturausbildung hintangehalten werden.

Mit Vorteil werden Regelungen für die Rohrkühlung mit Positions- und Temperatursensoren zur Steuerung der Kühlmittelströme verwendet.

Im Folgenden wird die Erfindung anhand von lediglich einen Ausführungsweg darstellenden Beispielen näher erläutert.

Beispiel 1: aus Rohrvormaterial der gleichen Mutterschmelze mit einer chemischen Zusammensetzung in Gew.-% gemäß Tab. 1

| Bezeichnung | C | Si | Mn | P | S | Cr | Ni | Cu | Al | Mo | Fe |
|---|---|---|---|---|---|---|---|---|---|---|---|
| RVM Ø | 0.1819 | 0.2910 | 1.4231 | 0.0146 | 0.0065 | 0.0415 | 0.0275 | 0.0211 | 0.0274 | 0.0126 | Rest |

wurden letztlich mittels Streckreduzierens Rohre mit folgenden Dimensionen hergestellt:

| | |
|---|---|
| Rohrlänge (Walzader) (L) | 19.300,00 mm |
| Rohrdurchmesser (Ø) | 146,00 mm |
| Rohrwandstärke | 9,70 mm |

Nach dem letzten Stich bzw. nach einer Letztverformung im Auslaufgerüst der Streckreduzieranlage wurde das Rohr nach einer Zeit von 12sec mit einer Temperatur von 880°C in eine Durchgangskühlstrecke eingebracht.

Unter Zugrundelegung des festgestellten Umwandlungsverhaltens des Stahles erfolgte im Rahmen von Untersuchungen an einzelnen Losen bei der Rohrherstellung eine gezielte Beaufschlagung lediglich der Rohraußenoberfläche, wobei an dieser durch Einstellung des Kühlmittelstromes eine Abkühlgeschwindigkeit von ca. 6°C/sec gemessen wurde auf folgende Endtemperaturen:

| Temperatur | Bezeichnung der Probe |
|---|---|
| T1 = 850°C | P1 |
| T2 = 480°C | P2 |
| T3 = 380°C | P3 |
| T4 = 300°C | P4 |

Nach Erreichen dieser vorgesehenen Abkühlungs-Endtemperaturen erfolgte eine Abschaltung der Kühlmittelzufuhr und derart eine weitere Abkühlung des Rohres mit geringer Intensität im Wesentlichen an ruhender Luft auf Raumtemperatur.

Aus den unterschiedlich wärmebehandelten Rohren wurden jeweils Proben mit den Bezeichnungen P1 bis P4 entnommen und Werkstoffuntersuchungen zugeführt.

Die Ermittlung der Gefügestruktur ergab, dass allenfalls jeweils ein vorteilhaft gleichgerichtetes Gefüge, im Wesentlichen ohne Textur, jedoch mit einer von der Kühl-Endtemperatur abhängigen Korngröße und Gefügeverteilung vorlag.

Fig. 1 zeigt ein Gefüge von Probe P1, wobei eine Korngröße von 20µm - 30µm bei hohem Ferritanteil vorlag. Der weitere Gefügebestandteil war im Wesentlichen Perlit.

In Fig. 2 kann eine wesentlich geringere durchschnittliche Korngröße der Probe P2 von ca. 5µm bis 8µm festgestellt werden, was mit einer niedrigen Kühlendtemperatur von T2 = 480°C in Zusammenhang steht. Weiters ist der Perlitanteil im Ferrit feiner ausgebildet und geringfügig erhöht.

Aus Fig. 3 ist ersichtlich, dass der Werkstoff der Probe P3 ein feines Korn durch eine hohe Keimzahl bei einer Umwandlung und Rekristallisation des Gefüges bei einer Kühlendtemperatur von T3 = 380°C und festigkeitssteigernd weitgehend homogen verteilte Ferritbereiche aufweist. Perlit und Gefüge der oberen Zwischenstufe bzw. oberen Bainit waren die weiteren Bestandteile des Vergütungsgefüges.

Das Gefüge der Rohrwand P4, welches bei einer Schnellkühlung nach der Verformung auf eine Kühlendtemperatur T4 = 300°C gebildet wurde, zeigt Fig. 4. Äußerst feinkörnig und durch engbegrenzte globulitische Ferritphasen mit feinlamellaren Perlit und Zwischenstufenanteilen im unteren Bainitbereich vermitteln hohe Festigkeitswerte bei verbesserter Dehnung des Werkstoffes.

Bei einer Abkühlung der Rohrwand mit einer Geschwindigkeit von größer als 1°C/sec unmittelbar nach der Warmumformung des Eisenbasiswerkstoffes kann eine derart geformte Austenitstruktur, wie gefunden wurde, gegenüber dem Gleichgewicht weitgehend unterkühlt werden, wobei in der Folge in Abhängigkeit vom Ausmaß der Unterkühlung und des Keimzustandes eine Gefügeumwandlung erfolgt. Mit Vorteil kann mittels des erfindungsgemäßen Verfahrens über die gesamte Länge eines Rohres und in überraschender Weise, auch über den Querschnitt eine gewünschte, gleichmäßige Gefügestruktur eingestellt werden, welche Gefügestruktur auch die Werkstoffeigenschaften bestimmt. Mit anderen Worten: Werden von einem Rohr grundlegende Werkstoffeigenschaften gefordert, ist eine Legierungswahl angezeigt. Ein vorgesehenes, vorteilhaftes und günstiges Eigenschaftsprofil des Werkstoffes kann durch ein erfindungsgemäßes Verfahren in der erfindungsgemäßen Vorrichtung erreicht werden.

Fig. 5 zeigt in einem Balkendiagramm die Messwerte Dehngrenze (Rp) (0.2) [MPa], Zugfestigkeit (Rm) [MPa], Einschnürung (Ac) [%] und Zähigkeit (KV450) [J] der Proben P1 bis P4, also in Abhängigkeit von den durch die unterschiedlichen Abkühlparameter bei der Vergütungstechnologie erreichten, mechanischen Materialeigenschaften.

Bei gleicher Stahlzusammensetzung kann nach einem Streckreduzieren die Dehngrenze des Werkstoffes der Rohrwand mittels eines erfindungsgemäßen Verfahrens von 424 [MPa] auf 819 [MPa] erhöht und gleichzeitig der Abfall der Dehnwerte von 26 [%] auf 10 [%] minimiert werden, wobei die Materialzähigkeit von 170 [J] auf 160 [J] abnahm.

Bei hohen Abkühlungsendtemperaturen, wie dies beispielsweise für das Probematerial P1 gilt, ist ein hohes Ausmaß an Rekristallisation und Grobkornbildung gegeben, was zwar hohe Zähigkeit und Einschnürung dem Werkstoff vermittelt, jedoch vergleichsweise geringe Festigkeitswerte bedingt.

Eine Abkühlung auf niedrigere Umwandlungstemperaturen erhöht die Festigkeitswerte der Rohrwand und verringert naturgemäß dabei auch geringfügig die Einschnürung und Zähigkeit des Materials, wie dies anhand der Proben P2, P3 und P4 gezeigt ist.

Mit dem erfindungsgemäßen Verfahren sind auch gezielt Gefügestrukturen im Werkstoff einstellbar, woraus das Eigenschaftsprofil der Rohrwand resultiert. Beispielsweise konnte bei Proberohr P4 durch tiefe Umwandlungstemperatur ein hohes Maß an Umwandlung in eine untere Bainitstruktur des Gefüges erreicht werden, wodurch eine Steigerung der Zähigkeit des Werkstoffes erreichbar war.

Fig. 6 zeigt die gemessenen Härtewerte über die Rohrlänge von Versuchsrohren P1 und P4. Mit einer Erhöhung der Härte [HRB] und Festigkeitswerte des Werkstoffes durch Intensivierung der Kühlmittelbeaufschlagung verringert sich auch, wie gefunden wurde, eine Streuung S der Materialhärte über die Rohrlänge.

In Fig. 7 ist der Härteverlauf des Materials in den Quadranten über die Rohrwanddicke des Versuchsrohres P2 dargestellt.

Die Messergebnisse der vier Quadranten Q1 bis Q4 sind Mittelwerte aus jeweils vier beabstandeten Messungen je Quadrant im Außen-, Mittel- und Innenbereich der Rohrwand.
Wie aus dem Vergleich der jeweiligen Härtewerte über den Querschnitt der Rohrwand in den Quadranten ersichtlich ist, liegen lediglich geringste Unterschiede in der Materialfestigkeit vor, wodurch die erreichbare Erzeugnisgüte durch Verwendung des erfindungsgemäßen Verfahrens und einer dgl. Vorrichtung dargestellt ist.

## Patentansprüche

1. Verfahren zur Herstellung von Rohren aus Stahl mit erhöhter Festigkeit und verbesserter Zähigkeit des Werkstoffes durch unmittelbare Schnellabkühlung nach einer Warmformgebung,
nämlich Ölfeldrohren mit einer Länge von größer 7m, insbesondere bis 200m, einem Außendurchmesser von größer 20mm, jedoch kleiner 200mm, und einer Wandstärke von größer 2.0mm, jedoch kleiner 25mm,
nach einem Verformen mittels Streckreduzierens, wobei jeweils innerhalb einer Zeitspanne von höchstens 20sec nach der Letztverformung bei einer Temperatur von höher 700°C, jedoch unter 1050°C, im Durchlauf auf die Außenoberfläche des Rohres umfänglich in einer Länge von größer 400mal der Rohrwandstärke ein Kühlmedium mit erhöhtem Druck in einer Menge aufgebracht wird, welche bei der Schnellabkühlung eine gleiche Abkühlgeschwindigkeit von größer als 1°C/sec der Rohrwand über die Rohrlänge auf eine Temperatur im Bereich von 500°C bis 250°C erbringt, wobei der Kühlmittelstrom dabei jeweils als Sprühstrom von Kühlmittel, zumeist Wasser, und/oder als Sprühnebelstrom aus Kühlmittel und Luft und/oder als Gasstrom ausgebildet ist,
wonach eine weitere Abkühlung des Rohres an Luft auf Raumtemperatur erfolgt, wobei für eine Rohrherstellung Stahl mit einer Konzentration der jeweiligen Legierungs- und Begleit-, bzw. Verunreinigungselemente in Gew.-% von
| | | | |
|---|---|---|---|
| Kohlenstoff (C) | 0.03 | bis | 0.5 |
| Silicium (Si) | 0.15 | bis | 0.65 |
| Mangan (Mn) | 0.5 | bis | 2.0 |
| Phosphor (P) | | max | 0.03 |
| Schwefel (S) | | max | 0.03 |
| Chrom (Cr) | | max | 1.5 |
| Nickel (Ni) | | max | 1.0 |
| Kupfer (Cu) | | max | 0.3 |
| Aluminium (Al) | 0.01 | bis | 0.09 |
| Titan (Ti) | | max | 0.05 |
| Molybdän (Mo) | | max | 0.8 |
| Vanadium (V) | 0.02 | bis | 0.2 |
| Zinn (Sn) | max | 0.08 | |
| Stickstoff (N) | max | 0.04 | |
| Niob (Nb) | max | 0.08 | |
| Calcium (Ca) | max | 0.005 | |
| Eisen (Fe) | Rest | | |
| eingesetzt wird. | | | |

2. Verfahren nach Anspruch 1, bei welchem der Beginn der Schnellabkühlung der Rohr-Außenoberfläche bei einer Temperatur von unter 950°C erfolgt.

3. Verfahren nach Anspruch 1 oder 2, bei welchem nach der Schnellabkühlung bei einer weiteren Abkühlung des Rohres an Luft eine gezielte Rückwärmung der Rohrwand erfolgt.

4. Verfahren nach einem der Ansprüche 1 bis 3, wobei der Stahl für eine Rohrherstellung mindestens ein Element mit einem Gehalt in Gew.-% von:
| | | | |
|---|---|---|---|
| Kohlenstoff (C) | 0.05 | bis | 0.35 |
| Phosphor (P) | | max | 0.015 |
| Schwefel (S) | | max | 0.005 |
| Chrom (Cr) | | max | 1.0 |
| Titan (Ti) | | max | 0.02 |
aufweist.

## Claims

1. A method for the production of pipes made of steel, having increased stability and improved viscosity of the material by means of quick cooling directly after thermal forming,
namely oil field pipes at a length of greater than 7 m, in particular 200 m, an exterior diameter of greater than 20 mm, but less than 200 mm, and a wall thickness of greater than 2.0 mm, but less than 25 mm,
subsequent to forming by means of stretch reduction, wherein a cooling medium is applied at increased pressure within the passage onto the exterior surface of the pipe at a circumferential length of greater than 400 x of the pipe wall thickness, each within a time period of not more than 20 sec after the last forming, at a temperature of greater than 700°C, but below 1050°C, in an amount resulting in a uniform cooling speed during quick cooling of greater than 1°C/sec of the pipe wall across the length of the pipe to a temperature within the range of 500°C to 250°C, wherein the coolant flow is respectively embodied as a spray flow of coolant, mostly water, and/or as an atomized spray flow of coolant and air, and/or as a gas flow,
subsequent to which a further air-cooling of the pipe occurs to room temperature, wherein a steel is utilized for the pipe production that has a concentration of the respective alloy, accompanying, or decontamination elements in % by weight of
| | | | |
|---|---|---|---|
| carbon (C) | 0.03 | to | 0.5 |
| silicon (Si) | 0.15 | to | 0.65 |
| manganese (Mn) | 0.5 | to | 2.0 |
| phosphorous (P) | | max | 0.03 |
| sulfur (S) | | max | 0.03 |
| chromium (Cr) | | max | 1.5 |
| nickel (Ni) | | max | 1.0 |
| copper (Cu) | | max | 0.3 |
| aluminum (Al) | 0.01 | to | 0.09 |
| titanium (Ti) | | max | 0.05 |
| molybdenum (Mo) | | max | 0.8 |
| vanadium (V) | 0.02 | to | 0.2 |
| tin (Sn) | | max | 0.08 |
| nitrogen (N) | | max | 0.04 |
| niobium (Nb) | | max | 0.08 |
| calcium (Ca) | | max | 0.005 |
| iron (Fe) | | rest. | |

2. The method according to claim 1, wherein the beginning of quick cooling of the exterior pipe surface is carried out at a temperature of below 950°C.

3. The method according to claims 1 or 2, wherein subsequent to quick cooling a targeted reheating of the pipe wall is carried out after additional air-cooling of the pipe.

4. The method according to one of the claims 1 to 3, wherein the steel for the pipe production has at least one element having a content in % in weight of:
| | | | |
|---|---|---|---|
| carbon (C) | 0.05 | to | 0.35 |
| phosphorus (P) | | max | 0.015 |
| sulfur (S) | | max | 0.005 |
| chromium (Cr) | | max | 1.0 |
| titanium (Ti) | | max | 0.02. |

## Revendications

1. Procédé de fabrication de tubes en acier ayant une résistance mécanique accrue et une meilleure ténacité du matériau, grâce à un refroidissement rapide immédiat après le façonnage à chaud,
plus précisément de tubes pour champs pétroliers ayant une longueur supérieure à 7 m, allant en particulier jusqu'à 200 m, un diamètre extérieur supérieur à 20 mm mais inférieur à 200 mm, et une épaisseur de paroi supérieure à 2,0 mm, mais inférieure à 25 mm,
après une déformation par étirage-réduction, dans lequel, sur un laps de temps d'au plus 20 s après la dernière déformation, à une température supérieure à 700°C mais inférieure à 1050°C, on applique sur le parcours allant vers la surface extérieure du tube, d'une manière périphérique et sur une longueur supérieure à 400 fois l'épaisseur de paroi du tube, un fluide de refroidissement sous haute pression en une quantité qui, lors du refroidissement rapide, conduit à une vitesse de refroidissement uniforme, supérieure à 1°C/s, de la paroi du tube sur toute la longueur du tube jusqu'à une température comprise dans la plage de 500°C à 250°C, le courant de fluide de refroidissement étant alors dans chaque cas configuré comme un courant pulvérisé de fluide de refroidissement, le plus souvent de l'eau, ou sous forme d'un courant de brouillard de pulvérisation constitué du fluide de refroidissement et d'air, et/ou sous forme d'un courant gazeux,
ce après quoi on procède à un refroidissement supplémentaire du tube à l'air à la température ambiante,
procédé dans lequel, pour la fabrication d'un tube, on utilise un acier ayant une concentration des différents éléments d'alliage et oligo-éléments, ou des éléments d'impureté, en % en poids, de
| | |
|---|---|
| carbone (C) | 0,03 à 0,5 |
| silicium (Si) | 0,15 à 0,65 |
| manganèse (Mn) | 0,5 à 2,0 |
| phosphore (P) | max 0,03 |
| soufre (S) | max 0,03 |
| chrome (Cr) | max 1,5 |
| nickel (Ni) | max 1,0 |
| cuivre (Cu) | max 0,3 |
| aluminium (Al) | 0,01 à 0,09 |
| titane (Ti) | max 0,05 |
| molybdène (Mo) | max 0,8 |
| vanadium (V) | 0,02 à 0,2 |
| étain (Sn) | max 0,08 |
| azote (N) | max 0,04 |
| niobium (Nb) | max 0,08 |
| calcium (Ca) | max 0,005 |
| fer (Fe) | le reste |

2. Procédé selon la revendication 1, dans lequel le début du refroidissement rapide de la surface extérieure du tube a lieu à une température inférieure à 950°C.

3. Procédé selon la revendication 1 ou 2, dans lequel, après le refroidissement rapide, on procède, lors d'un refroidissement supplémentaire du tube à l'air, à un chauffage ciblé en retour de la paroi du tube.

4. Procédé selon l'une des revendications 1 à 3, dans lequel l'acier destiné à la fabrication d'un tube comprend au moins un élément ayant une teneur, en % en poids, de
| | |
|---|---|
| carbone (C) | 0,05 à 0,35 |
| phosphore (P) | max 0,015 |
| soufre (S) | max 0,005 |
| chrome (Cr) | max 1,0 |
| titane (Ti) | max 0,02 |
